# EUROPÄISCHE PATENTSCHRIFT

(11) **EP 3 954 823 B1**
(45) Veröffentlichungstag und Bekanntmachung des Hinweises auf die Patenterteilung: **08.05.2024**
(21) Anmeldenummer: 21020313.9
(22) Anmeldetag: 15.06.2021
(51) Int. Cl.: D06F 47/06, B30B 9/06, B30B 9/22, B30B 9/26, C09D 5/14

(54) **MEMBRANE FÜR EINE ENTWÄSSERUNGSPRESSE**
MEMBRANE FOR A DEWATERING PRESS
MEMBRANE POUR UNE PRESSE D'ESSORAGE

(30) Priorität: 11.08.2020 DE 202020104665 U
(43) Veröffentlichungstag der Anmeldung: 16.02.2022
(73) Patentinhaber: MAXI-PRESS Elastomertechnik GmbH, 36124 Eichenzell (DE)
(72) Erfinder: Steinhauer, Alexander, D-52078 Aachen (DE); Grefen, Dana, D-52159 Roetgen (DE); Zaiser, Tim, 36100 Petersberg (DE)
(74) Vertreter: Körner, Volkmar Horst

(56) Entgegenhaltungen:
- DE-A1-102016 217 337
- DE-C- 741 148
- DE-U1-202012 002 350
- TW-A- 201 723 102

## Beschreibung

Die Erfindung betrifft eine Membrane für eine Entwässerungspresse für Wäsche mit einer Membranscheibe, mit einem von dem äußeren Umfang der Membranscheibe aufgestellten Rand, wobei die Membrane aus einem gummielastischen Material gefertigt ist.

Eine solche Membrane ist beispielsweise aus der DE 20 2012 002 350 U1 bekannt. Solche Entwässerungsmembranen werden in der Regel aus Naturkautschuk gefertigt und für Industriewaschanlagen eingesetzt. In solchen Industriewaschanlagen sind die Membranen ständigen dynamischen Belastungen verbunden mit einem hohen Abrieb ausgesetzt. Das feucht warme Milieu und der Kontakt zu getragener Wäsche ermöglicht die Besiedelung mit Sporen und Bakterien. Diese führen nach einiger Zeit zu unangenehmer Schleimbildung und zu tiefergehender Kontamination des Materials. Das Dokument DE 10 2016 217337 A1 offenbart eine Membrane für eine Entwässerungspresse für Wäsche gemäß dem Oberbegriff des unabhängigen Anspruchs 1.

Der Erfindung liegt das Problem zugrunde, eine Membrane der eingangs genannten Art so weiter zu bilden, dass eine Schleimbildung durch Sporen und Bakterien vermieden wird. Dieses Problem wird erfindungsgemäß dadurch gelöst, dass das gummielastische Material einen antimikrobiellen Bestandteil aufweist.

Durch diese Gestaltung ist das Material der Membrane so beschaffen, dass es eine antimikrobielle Wirkung aufweist. Dank der Erfindung können sich Sporen und Bakterien auf der Membrane nicht oder nur schwer festsetzen. Damit wird die unerwünschte Schleimbildung durch die geeignete Wahl der Mischung des Materials der Membrane zuverlässig vermieden.

Die Kontamination der Membrane durch Sporen und Bakterien lässt sich gemäß einer anderen vorteilhaften Weiterbildung der Erfindung weitgehend verhindern, wenn der antimikrobielle Bestandteil Zink oder eine Zinkverbindung ist.

Zur weiteren Verminderung der Kontamination der Membrane trägt es gemäß einer anderen vorteilhaften Weiterbildung der Erfindung bei, wenn die Membrane Zinkpyrithione enthält. Zinkpyrithione weist eine besonders hohe antimikrobielle Wirkung auf und ist damit besonders für die Mischung des Materials geeignet.

Zur weiteren Verminderung der Kontamination der Membrane trägt es gemäß einer anderen vorteilhaften Weiterbildung der Erfindung bei, wenn dass die Membrane zumindest eines der Bestandteile Zinkoxid oder Zinkdithiphosphat enthält. Diese Stoffe wirken unterstützend auf die mikrobakterielle Wirkung der Membrane und tragen massgeblich zur Vulkanisation der Membrane im Herstellungsprozess bei.

Eine besonders hohe Langlebigkeit der Membrane bei dynamischen oder mechanischen Belastungen lässt sich gemäß einer anderen vorteilhaften Weiterbildung der Erfindung sicherstellen, wenn die Membrane ein Alterungsschutzmittel TMQ oder ZMTI enthält.

Zur weiteren Verbesserung der Eigenschaften der Membrane im Hinblick auf das Einsatzgebiet in einer Entwässerungspresse trägt es gemäß einer anderen vorteilhaften Weiterbildung der Erfindung bei, wenn die Membrane N-Cyclohexyl-2-benzothiazyl-sulfenamid oder Tetrabenzylthiuramdisulfid als Vulkanisationshilfmittel enthält.

Man könnte daran denken, die Membrane mit dem antimikrobiellen Bestandteil zu beschichten. Die mechanischen Belastungen in einer Entwässerungspresse führen jedoch zu einem hohen Abrieb und damit zu einer geringen Lebensdauer einer beschichteten Membrane. Die Membrane weist gemäß einer anderen vorteilhaften Weiterbildung der Erfindung eine besonders hohe Lebensdauer auf, wenn der antimikrobielle Bestandteil in dem gummielastischen Material homogen verteilt ist. Durch diese Gestaltung weist das gesamte Material den antimikrobiellen Bestandteil auf, so dass ein möglicher Abrieb nicht zu einer erhöhten Kontamination der Membrane mit Sporen und Bakterien führt.

Für den Einsatz in einer Entwässerungspresse hat die Membrane gemäß einer anderen vorteilhaften Weiterbildung der Erfindung eine besonders hohe Widerstandsfähigkeit, wenn der Hauptbestandteil der Membrane zumindest eines der Polymere ist:
- Naturkautschuk ( NR )
- Ethylen Propylen Terpolymer ( EPDM )
- Acrylnitril Butadien Polymer ( NBR )
- Chloroprenkautschuk ( CR )
- Chlorsulfoniertes Polyethylen ( CSM )
- Styrolbutadienelastomer (SBR)

Die Membrane hält gemäß einer anderen vorteilhaften Weiterbildung der Erfindung hohen dynamischen und mechanischen Belastungen stand und weist zudem hohe antimikrobielle Eigenschaften auf, wenn die Membrane aus den folgenden Bestandteilen besteht:
- Polymer 100 Teile
- Kieselsäure silanisiert oder nicht silanisiert 5-100 Teile
- Zinkoxid 1-20 Teile
- Stearinsäure 0,1-10 Teile
- Alterungsschutzmittel TMQ 1- 10 Teile
- Alterungsschutzmittl ZMTI 1- 10 Teile
- Paraffinisches Weichmacheröl 0-80 Teile
- Schwefel 0-5 Teile
- Zinkdithiphosphat 0-5 Teile
- N-Cyclohexyl-2-benzothiazyl-sulfenamid 0-5 Teile
- Tetrabenzylthiuramdisulfid 0-5 Teile
- Zinkpyrithione 0,5-40 Teile

Die genannte Mischung hält zuverlässig die gesetzlichen Vorschriften bei den genannten antimikrobiellen Eigenschaften ein. Zudem ist die Langlebigkeit des verwendeten Polymers bei mechanischen und dynamischen Belastungen in der Mischung zuverlässig gewährleistet.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: eine perspektivische Ansicht einer Membrane,
- Fig.2: ein Flussdiagramm zur Herstellung der Membrane.

Figur 1 zeigt perspektivisch eine Membrane 1. Die Membrane 1 hat eine Membranscheibe 2 und einen an dem äußeren Umfang der Membranscheibe 2 angeordneten aufgestellten Rand 3. Das freie Ende des aufgestellten Randes 3 hat hakenförmige Verformungen 4. Diese hakenförmigen Verformungen 4 dienen zur Verbindung mit einem nicht dargestellten Spannring einer Stempelplatte. Über diese Stempelplatte werden Kräfte der Entwässerungspresse in die Membrane 1 eingeleitet. Die Membranscheibe 2 weist beispielhaft mehrere radial angeordnete Versteifungen 5 auf. Weiterhin sind in dem aufgestellten Rand 3 im Bereich der hakenförmigen Verformungen 4 Stifte 6 zur Versteifung des Randes 3 angeordnet. Der die Stifte 6 umgebende Teil der Membrane 1 ist aus einem homogenen gummielastischen Material mit einer antimikrobiellen Mischung gefertigt.

Die Mischung lautet wie folgt:
- Polymer 100 Teile
- Kieselsäure silanisiert oder nicht silanisiert 5-100 Teile
- Zinkoxid 1-20 Teile
- Stearinsäure 0,1-10 Teile
- Alterungsschutzmittel TMQ 1- 10 Teile
- Alterungsschutzmittl ZMTI 1- 10 Teile
- Paraffinisches Weichmacheröl 0-80 Teile
- Schwefel 0-5 Teile
- Zinkdithiphosphat 0-5 Teie
- N-Cyclohexyl-2-benzothiazyl-sulfenamid 0-5 Teile
- Tetrabenzylthiuramdisulfid 0-5 Teile
- Zinkpyrithione 0,5-40 Teile

Bei dem Polymer kann es sich um Naturkautschuk, Ethylen Propylen Terpolymer, Acrylnitril Butadien Polymer, Chloroprenkautschuk oder Chlorsulfoniertes Polyethylen handeln.

Figur 2 zeigt beispielhaft ein Flussdiagramm zur Herstellung der Membrane 1. In einem ersten Schritt S1 werden die zu Figur 1 genannten Rohstoffe des gummielastischen Materials gewogen und in einem Schritt S2 gemischt. Im Schritt S3 wird die Mischung mit den Stiften in eine Form gegeben und das Material in einem vorgesehenen Temperaturverlauf vernetzt. Diese Vernetzung erfolgt bei den genannten Polymeren über eine Vulkanisation. Im Schritt S4 kann die Membrane entformt werden.

## Patentansprüche

1. Membrane (1) für eine Entwässerungspresse für Wäsche mit einer Membranscheibe (2), mit einem von dem äußeren Umfang der Membranscheibe (2) aufgestellten Rand (3), wobei die Membrane (1) aus einem gummielastischen Material gefertigt ist, **dadurch gekennzeichnet, dass** das gummielastische Material einen antimikrobiellen Bestandteil aufweist.

2. Membrane nach Anspruch 1, **dadurch gekennzeichnet, dass** der antimikrobielle Bestandteil Zink oder eine Zinkverbindung ist.

3. Membrane nach Anspruch 2, **dadurch gekennzeichnet, dass** die Membrane (1) Zinkpyrithione enthält.

4. Membrane nach Anspruch 2 oder 3, **dadurch gekennzeichnet, dass** die Membrane (1) zumindest eines der Bestandteile Zinkoxid oder Zinkdithiphosphat enthält.

5. Membrane nach zumindest einem der Ansprüche 1 bis 4, **dadurch gekennzeichnet, dass** die Membrane (1) ein Alterungsschutzmittel TMQ oder TMTI enthält.

6. Membrane nach zumindest einem der Ansprüche 1 bis 5, **dadurch gekennzeichnet, dass** die Membrane (1) N-Cyclohexyl-2-benzothiazyl-sulfenamid oder Tetrabenzylthiuramdisulfid enthält.

7. Membrane nach zumindest einem der Ansprüche 1 bis 6, **dadurch gekennzeichnet, dass** der antimikrobielle Bestandteil in dem gummielastischen Material (1) homogen verteilt ist.

8. Membrane nach zumindest einem der Ansprüche 1 bis 7, **dadurch gekennzeichnet, dass** der Hauptbestandteil der Membrane (1) zumindest eines der Polymere ist:
- Naturkautschuk ( NR )
- Ethylen Propylen Terpolymer ( EPDM )
- Acrylnitril Butadien Polymer ( NBR )
- Chloroprenkautschuk ( CR )
- Chlorsulfoniertes Polyethylen ( CSM )
- Styrolbutadienelastomer (SBR)

9. Membrane nach zumindest einem der Ansprüche 1 bis 8, **dadurch gekennzeichnet, dass** die Membrane (1) aus den folgenden Bestandteilen besteht:
- Polymer 100 Teile
- Kieselsäure silanisiert oder nicht silanisiert 5-100 Teile
- Zinkoxid 1-20 Teile
- Stearinsäure 0,1-10 Teile
- Alterungsschutzmittel TMQ 1- 10 Teile
- Alterungsschutzmittl ZMTI 1- 10 Teile
- Paraffinisches Weichmacheröl 0-80 Teile
- Schwefel 0-5 Teile
- Zinkdithiphosphat 0-5 Teile
- N-Cyclohexyl-2-benzothiazyl-sulfenamid 0-5 Teile
- Tetrabenzylthiuramdisulfid 0-5 Teile
- Zinkpyrithione 0,5-40 Teile

## Claims

1. A membrane (1) for a dewatering press for washing with a membrane disk (2), having an edge (3) raised from the outer periphery of the membrane disk (2), wherein the membrane (1) is made from a rubber-elastic material, **characterized in that** the rubber-elastic material has an antimicrobial component.

2. The membrane according to claim 1, **characterized in that** the antimicrobial component is zinc or a zinc compound.

3. The membrane according to claim 2, **characterized in that** the membrane (1 contains zinc pyrithione.

4. The membrane according to claim 2 or 3, **characterized in that** the membrane (1) contains at lest one of the components zinc oxides or zinc dithiphosphate.

5. The membrane according to at least one of claims 1 to 4, **characterized in that** the membrane (1) contains an anti-ageing agent TMQ or TMTI.

6. The membrane according to at least one of claims 1 to 5, **characterized in that** the membrane (1) contains N-Cyclohexyl-2-benzothiazyl-sulfenamide or Tetrabenzylthiuram disulfide.

7. The membrane according to at least one of claims 1 to 6, **characterized in that** the antimicrobial component is distributed homogeneously in the rubber-elastic material (1).

8. The membrane according to at least one of claims 1 to 7, **characterized in that** the main component of the membrane (1) is at least one of the polymers:
- Natural rubber (NR)
- Ethylene propylene Terpolymer (EPDM)
- Acrylnitrile butadiene polymer (NBR)
- Chloroprene rubber (CR)
- Chlorosulfonated polyethylene (CSM)
- Styrene butadiene elastomer (SBR)

9. The membrane according to at least one of claims 1 to 8, **characterized in that** the membrane (1) consists of the following components:
- Polymer 100 parts
- Silicic acid silanized or not silanized 5-100 parts
- Zinc oxide 1-20 parts
- Stearic acid 0.1-10 parts
- Anti-ageing agent TMQ 1-10 parts
- Anti-ageing agent ZMTI 1-10 parts
- Paraffinic process oil 0-80 parts
- Zinc dithiphosphate 0-5 parts
- N-Cyclohexyl-2-benzothiazyl-sulfenamide 0-5 parts
- Tetrabenzylthiuram disulfide 0-5 parts
- Zinc pyrithione 0.5-40 parts

## Revendications

1. Membrane (1) pour une presse d'essorage pour du linge avec un disque de membrane (2), avec un bord (3) posé sur la circonférence externe du disque de membrane (2), dans laquelle la membrane (1) est constituée d'un matériau de type caoutchouc élastique, **caractérisée en ce que** le matériau de type caoutchouc élastique contient un composant antimicrobien.

2. Membrane selon la revendication 1, **caractérisée en ce que** le composant antimicrobien est du zinc ou un composé de zinc.

3. Membrane selon la revendication 2, **caractérisée en ce que** la membrane (1) contient du zinc-pyrithione.

4. Membrane (1) selon la revendication 2 ou 3, **caractérisée en ce que** la membrane (1) contient au moins un des composants suivants : oxyde de zinc ou dithiphosphate de zinc.

5. Membrane selon au moins l'une des revendications 1 à 4, **caractérisée en ce que** la membrane (1) contient un agent anti-vieillissement TMQ ou TMTI.

6. Membrane selon au moins l'une des revendications 1 à 5, **caractérisée en ce que** la membrane (1) contient du N-cyclohexyl-2-benzothiazyl-sulfénamide ou du disulfure de tétrabenzylthiurame.

7. Membrane selon au moins l'une des revendications 1 à 6, **caractérisée en ce que** le composant antimicrobien est réparti de manière homogène dans le matériau de type caoutchouc élastique (1).

8. Membrane selon au moins l'une des revendications 1 à 7, **caractérisée en ce que** le composant principal de la membrane (1) est au moins un des polymères suivants :
- caoutchouc naturel (NR)
- terpolymère d'éthylène-propylène (EPDM)
- polymère acylnitrile-butadiène (NBR)
- caoutchouc chloroprène (CR)
- Polyéthylène chlorsulfoné (CSM)
- Élastomère styrène-butadiène (SBR).

9. Membrane selon au moins l'une des revendications 1 à 8, **caractérisée en ce que** la membrane (1) est constituée des composants suivants :
- polymère 100 parties
- silice silanisée ou non silanisée 5-100 parties
- oxyde de zinc 1-20 parties
- acide stéarique 0,1-10 parties
- agent anti-vieillissement TMQ 1-10 parties
- agent anti-vieillissement ZMTI 1-10 parties
- huile plastifiante paraffinique 0-80 parties
- soufre 0-5 parties
- dithiphosphate de zinc 0-5 parties
- N-cyclohexyl-2-benzothiazyl-sulfénamide 0-5 parties
- disulfure de tétrabenzylthiurame 0,5-40 parties.
